# EUROPÄISCHE PATENTSCHRIFT

(11) **EP 1 433 899 B1**
(45) Veröffentlichungstag und Bekanntmachung des Hinweises auf die Patenterteilung: **15.12.2010**
(21) Anmeldenummer: 03025268.8
(22) Anmeldetag: 06.11.2003
(51) Int. Cl.: D21H 23/26, D21G 1/00, D21H 19/68

(54) **Verfahren und Vorrichtung zum Behandeln einer Papier- oder Kartonbahn**
Process and apparatus for treating a paper or cardboard
Procédé et appareil pour le traitement d'une feuille de papier ou carton

(30) Priorität: 28.11.2002 DE 10255422
(43) Veröffentlichungstag der Anmeldung: 30.06.2004
(73) Patentinhaber: Voith Patent GmbH, 89522 Heidenheim (DE)
(72) Erfinder: Kurtz, Rüdiger, Dr., 89522 Heidenheim (DE); Rheims, Jörg, Dr., 47918 Tönisvorst (DE)

(56) Entgegenhaltungen:
- EP-A2- 1 382 742
- WO-A-96/28609
- DE-A1- 19 545 408
- DE-A1- 19 715 345
- DE-A1- 19 719 128
- US-A- 5 137 678

## Beschreibung

Die Erfindung betrifft ein Verfahren zum Behandeln einer Papier- oder Kartonbahn, bei dem man die Bahn trocknet, einen Strich auf die Bahn aufträgt und die Bahn vor dem Auftragen des Strichs in einem Breitnip satiniert, wobei man den Strich als Konturstrich aufträgt. Ferner betrifft die Erfindung eine Vorrichtung zum Behandeln einer Papier- oder Kartonbahn mit einer Auftragseinrichtung zum Auftragen eines Strichs, vor der ein Breitnipkalander angeordnet ist, wobei die Auftragseinrichtung als Konturstrich-Auftragseinrichtung ausgebildet ist.

Aus DE 197 15 345 A1 ist ein Verfahren zur Herstellung einer gestrichenen Bahn, insbesondere einer Papier- oder Kartonbahn, offenbart, wobei vor dem Aufbringen des ersten Auftrags noch eine Vorglättung beispielsweise mit einem Breitnipglättwerk durchgeführt werden kann. Der Auftrag des Strichs erfolgt dabei mit einem Freistrahldüsenauftragwerk oder einem Walzenauftragwerk, wobei durch Nutzen eines profilierten Rakelstabs ein Konturstricheffekt erzielt werden kann. Die Bahn kann im Anschluss an einen Vorstrich auch noch mit einem Mittelstrich und einem Deckstrich versehen werden.

Ein weiteres Verfahren und eine entsprechende Vorrichtung sind aus EP 0 815 319 B1 bekannt.

In DE 194 45 408 A1 ist ein Verfahren zur Oberflächenveredelung einer Kartonbahn offenbart, wobei die Bahn zunächst mit einem Vorstrich versehen wird, um dann nach einem Glättvorgang mit einem Abschlussstrich versehen zu werden. Dabei kann der Auftrag in Form eines Konturstrichs erfolgen. Es ist aber nicht offenbart, die Bahn vor dem ersten Strichauftrag in einem Breitnip zu satinieren und nach dem Strichauftrag zu trocknen.

Aus DE 197 19 128 A1 ist eine Vorrichtung zum Auftragen von Beschichtungsmaterial bekannt, mit der ein Konturstrich auf eine Papier- oder Kartonbahn aufgetragen werden kann.

In der Kartonherstellung wird üblicherweise ein Glättzylinder, der auch als Yankee-Zylinder bezeichnet wird, eingesetzt, um die Oberflächeneigenschaften des Kartons definiert einzustellen. In ähnlicher Weise werden auch gewisse Papierbahnen auf einem Glättzylinder behandelt. Der Glättzylinder ist an einer bestimmten Stelle der Trockenpartie einer Papier- oder Kartonmaschine installiert, an der die Bahn bereits etwas getrocknet worden ist. Da die Bahnfeuchte an der Stelle des Glättzylinders nur in engen Grenzen verändert werden kann, schränkt dies die Flexibilität bei der Produktion unterschiedlicher Sorten bzw. Flächengewichte auf der gleichen Maschine erheblich ein und verhindert u.a., daß die Produktionsgeschwindigkeit erhöht werden kann.

Man hat daher den Glättzylinder durch einen Breitnipkalander ersetzt, d.h. durch einen Kalander, der eine Druckbehandlungszone aufweist, die in Bahnlaufrichtung gesehen länger ist als eine Druckbehandlungszone, die zwischen zwei gegeneinander gepreßte Walzen gebildet ist.

Die so hergestellten Papiere oder Kartonbahnen weisen relativ glatte Oberflächen auf. Überraschenderweise ist aber die Bedruckbarkeit dieser mit einem verlängerten Kalandernip oder Breitnip hergestellten Papier- oder Kartonbahnen trotz einer guten Oberflächenqualität deutlich schlechter. Es zeigt sich in erheblichem Umfang eine Ungleichmäßigkeit im Druck, ein so genanntes Druck-Mottling.

Der Erfindung liegt die Aufgabe zugrunde, die Bedruckbarkeit zu verbessern.

Diese Aufgabe wird bei einem Verfahren der eingangs genannten Art dadurch gelöst, daß man die Bahn nach dem Strichauftrag trocknet und anschließend einen Nachstrich aufträgt.

Bei einem Konturstrich wird die Oberfläche der Bahn nicht nivelliert, sondern es wird eine relativ gleichförmig dicke Schicht auf die Oberfläche der Bahn aufgetragen. Diese Schicht folgt der Kontur der Bahn, d.h. eine Oberflächenstruktur, die sich beispielsweise in einer Rauhigkeit äußert, bleibt weitgehend erhalten. Man nimmt an, daß die Penetration von Streich- und/oder Druckfarbe im Oberflächenbereich vergleichmäßigt wird, so daß auch das Farbwegschlagen in der die Druckqualität beeinflussenden Größenordnung der Oberflächenstruktur gleichmäßiger wird und sich so die Druckqualität verbessert. Es ist natürlich möglich, nach dem Konturstrich noch weitere Beschichtungen auf die Bahn aufzutragen. Der Konturstrich sollte aber zumindest weitgehend getrocknet sein, bevor ein weiterer Auftrag erfolgt. Auch eine andere Behandlung des Konturstrichs ist natürlich möglich. Man sollte allerdings vermeiden, daß der Konturstrich eingeebnet wird, beispielsweise durch einen Rakel oder einen Schaber.

Vorzugsweise trocknet man die Bahn vor dem Satinieren im Breitnip vor. Die Bahn hat dann eine etwas geringere Feuchtigkeit, wenn sie in den Breitnip einläuft. Sie wird im Breitnip in der Regel unter der Einwirkung von Wärme weiter getrocknet. Auf diese Weise lassen sich gute Bedingungen für den Auftrag eines Konturstrichs schaffen.

Vorzugsweise verwendet man eine Behandlungslänge im Breitnip von mindestens 40 mm. Mit einer derartigen Behandlungslänge stehen auch bei größeren Bahngeschwindigkeiten ausreichende Zeiträume zur Verfügung, in denen die Bahn mit Wärme und erhöhtem Druck beaufschlagt werden kann.

Vorzugsweise verwendet man zur Begrenzung des Breitnips mindestens ein umlaufendes Band. Für die Ausbildung des Breitnips gibt es verschiedene Möglichkeiten. Man kann beispielsweise eine Schuhwalze verwenden, die mit einer normalen Walze zusammenwirkt. In diesem Fall wird das Band durch den Mantel der Schuhwalze gebildet. Man kann auch ein flexibleres Band verwenden, das mit Hilfe von Umlenkrollen und einem Stützschuh gegen eine Walze gedrückt wird. Schließlich ist es auch möglich, zwei gegeneinander gepreßte Bänder zu verwenden, um den Breitnip zu bilden.

Vorzugsweise verwendet man zum Auftragen des Strichs einen Sprüh-, Freistrahl- oder Walzenauftrag. Alle diese Verfahren sind gut geeignet, um einen Konturstrich zu erzeugen.

Vorzugsweise verwendet man als Strich Leim, Stärke und/oder Pigment. Diese Stoffe eignen sich gut für einen Konturstrich.

Bevorzugterweise ist der Strich als Vorstrich ausgebildet. Auf den Vorstrich wird dann ein weiterer Strich aufgetragen. Wenn der Vorstrich als Konturstrich ausgebildet ist, ergeben sich später weniger Probleme bei der Bedruckbarkeit und zwar unabhängig davon, was noch an weiteren Beschichtungen auf die Bahn aufgebracht wird.

Die Aufgabe wird bei einer Vorrichtung der eingangs genannten Art dadurch gelöst, daß hinter der Auftragseinrichtung eine Trocknungseinrichtung und eine weitere Auftragseinrichtung vorgesehen ist.

Wie oben ausgeführt, ist beim Auftrag eines Konturstrichs die Oberfläche der Bahn nicht egalisiert, sondern sie ist von einer Beschichtung mit einer gleichförmigen Dicke überzogen. Diese Beschichtung, der Strich, folgt der Oberflächenkontur der Bahn. Erstaunlicherweise werden dadurch die Probleme mit der Bedruckbarkeit, insbesondere dem Druck-Mottling, verringert.

Vorzugsweise ist die Auftragseinrichtung als Sprüh-, Freistrahl- oder Walzenauftragseinrichtung ausgebildet. Alle diese Auftragseinrichtungen sind gut geeignet, einen Konturstrich auf die Oberfläche der Bahn aufzubringen.

Bevorzugterweise weist der Breitnipkalander eine Behandlungslänge von mindestens 40 mm auf. Mit dieser Länge ist eine ausreichende Behandlungszeit gewährleistet, so daß die Bahn in ausreichendem Maße vorgeglättet werden kann.

Bevorzugterweise weist der Breitnipkalander mindestens ein umlaufendes Band auf. Damit lassen sich relativ große Behandlungslängen relativ einfach realisieren, d.h. man bekommt mit wenig Aufwand größere Behandlungslängen als bei der Ausbildung eines Nips, der durch zwei gegeneinander gedrückte Walzen realisiert worden ist.

Die Erfindung wird im folgenden anhand von bevorzugten Ausführungsbeispielen in Verbindung mit der Zeichnung näher beschrieben. Hierin zeigen:
- Fig. 1: eine erste Ausführungsform einer Vorrichtung zum Behandeln einer Kartonbahn und
- Fig. 2: einen Ausschnitt aus einer zweiten Vorrichtung.

Eine Vorrichtung 1 zum Behandeln einer Papier- oder Kartonbahn 2 (im folgenden kurz "Bahn" genannt) weist einen Breitnipkalander 3 auf.

Der Breitnipkalander 3 weist eine Walze 4 auf, die mit einem umlaufenden Band 5 zusammenwirkt, um einen Breitnip 6 zu bilden. Das Band 5 ist mit Hilfe eines Anpreßschuhs 7, der eine Stützfläche 8 aufweist, gegen die Walze 4 gepreßt. Die Walze 4 kann beheizt sein, um die Bahn 2 nicht nur mit dem im Breitnip 6 herrschenden erhöhten Druck, sondern auch mit einer erhöhten Temperatur zu beaufschlagen. Die Stützfläche 8 kann eine Krümmung aufweisen, die an die Krümmung der Walze 4 angepaßt ist.

Der Breitnip 6 hat eine aktive Länge von mindestens 40 mm, d.h. die Bahn 2 wird im Breitnip 6 auf einer Länge von mindestens 40 mm mit erhöhtem Druck und erhöhter Temperatur beaufschlagt.

Das Band 5 kann der Mantel einer sogenannten Schuhwalze sein. In diesem Fall ist er relativ steif, aber elastisch genug, um sich an die Krümmung der Walze 4 anzupassen. Das Band 5 kann aber auch als flexibles Band ausgebildet sein, das, wie dargestellt, über mehrere Stützwalzen 9 im Umlauf geführt ist.

Die Bahn läuft in Fig. 1 von links nach rechts. Die Bahnlaufrichtung 10 ist durch einen Pfeil markiert. In Bahnlaufrichtung vor dem Breitnip 6 ist eine Heizeinrichtung 11 angeordnet, mit der die Bahn 2 vorgetrocknet wird. Im Breitnip 6 sollte die Bahn 2 allerdings noch eine gewisse Feuchtigkeit aufweisen.

Hinter dem Breitnip 6 in Bahnlaufrichtung 10 ist eine Auftragseinrichtung 12 für einen Strich angeordnet. Die Auftragseinrichtung 12 beschichtet die Bahn 2 mit einer Beschichtung aus Leim, Stärke und/oder Pigment. Der Strich wird gelegentlich auch als Streichfarbe bezeichnet.

In Bahnlaufrichtung 10 hinter der Auftragseinrichtung ist eine weitere Trocknungseinrichtung 13 vorgesehen, mit deren Hilfe die Bahn 2 getrocknet werden kann, um den Strich zu trocknen. Dementsprechend kann hinter der Trocknungseinrichtung 13 eine weitere Auftragseinrichtung 14 vorgesehen sein, in der ein weiterer Strich aufgetragen werden kann. In der Auftragseinrichtung 12 kann dementsprechend ein Vorstrich aufgetragen werden, während in der Auftragseinrichtung 14 ein Nachstrich aufgetragen wird.

Wichtig ist, daß die Auftragseinrichtung 12 als Konturstrich-Auftragseinrichtung ausgebildet ist. Bei einem Konturstrich wird die Oberfläche der Bahn nicht egalisiert, wie beispielsweise bei einem Blade-Strich. Die Streichfarbe wird also nicht durch ein Rakel oder einen Schaber glattgestrichen. Dies würde zwar eine relativ glatte Oberfläche mit sich bringen. Beim Bedrucken einer derartigen Oberfläche können sich aber Probleme ergeben, die als "Druck-Mottling" bezeichnet werden.

Bei einem Konturstrich wird hingegen eine Beschichtung auf die Oberfläche der Bahn 2 aufgetragen, die eine gleichmäßige Dicke hat und der Kontur der Oberfläche der Bahn 2 folgt. Die Oberfläche des Strichs hat im Grunde die gleiche oder zumindest eine ähnliche Struktur wie die Oberfläche der Bahn 2 selbst. Dabei nimmt man zwar eine verminderte Glätte in Kauf. Die Bedruckbarkeit wird aber erheblich verbessert.

Im vorliegenden Fall ist die Auftragseinrichtung 12 als Walzenpresse ausgebildet mit zwei Walzen 15, 16, wobei jede Walze 15, 16 mit einer Düse 17, 18 zusammenwirkt, die einen "Film" auf die Oberfläche der Walzen 15, 16 aufträgt. Dieser Film überträgt sich dann an die Bahn 2.

Dargestellt ist eine Ausführungsform, bei der ein Strich beidseitig aufgebracht wird. Dies ist nicht unbedingt erforderlich. In vielen Fällen wird es auch ausreichen, einen Strich nur auf eine Seite der Bahn 2 aufzubringen.

Fig. 2 zeigt eine alternative Ausgestaltung der Auftragseinrichtung 12, bei der der Strich durch Sprühdüsen 19, 20 direkt auf die Oberflächen der Bahn 2 aufgetragen wird. Mit einer derartigen, auch als "Curtain Coater" bezeichneten Auftragseinrichtung 12 läßt sich im Prinzip ein idealer Konturstrich erreichen, bei dem eine Kapillarpenetration der Beschichtung in die Oberfläche der Bahn 2 erfolgt. Auch hier kann man eine Sprühdüse weglassen, wenn nur ein einseitiger Auftrag des Strichs erwünscht ist.

## Patentansprüche

1. Verfahren zum Behandeln einer Papier- oder Kartonbahn, bei dem man die Bahn trocknet, einen Strich auf die Bahn aufträgt und die Bahn vor dem Auftragen des Strichs in einem Breitnip satiniert, wobei man den Strich als Konturstrich aufträgt, **dadurch gekennzeichnet, daß** man die Bahn nach dem Strichauftrag trocknet und anschließend einen Nachstrich aufträgt.

2. Verfahren nach Anspruch 1, **dadurch gekennzeichnet, daß** man die Bahn vor dem Satinieren im Breitnip vortrocknet.

3. Verfahren nach Anspruch 1 oder 2, **dadurch gekennzeichnet, daß** man eine Behandlungslänge im Breitnip von mindestens 40 mm verwendet.

4. Verfahren nach einem der Ansprüche 1 bis 3, **dadurch gekennzeichnet, daß** man zur Begrenzung des Breitnips mindestens ein umlaufendes Band verwendet.

5. Verfahren nach einem der Ansprüche 1 bis 4, **dadurch gekennzeichnet, daß** man zum Auftragen des Strichs einen Sprüh-, Freistrahl- oder Walzenauftrag verwendet.

6. Verfahren nach einem der Ansprüche 1 bis 5, **dadurch gekennzeichnet, daß** man als Strich Leim, Stärke und/oder Pigment verwendet.

7. Verfahren nach einem der Ansprüche 1 bis 6, **dadurch gekennzeichnet, daß** der Strich als Vorstrich ausgebildet ist.

8. Vorrichtung zum Behandeln einer Papier- oder Kartonbahn mit einer Auftragseinrichtung zum Auftragen eines Strichs, vor der ein Breitnipkalander angeordnet ist, wobei die Auftragseinrichtung als Konturstrich-Auftragseinrichtung ausgebildet ist, **dadurch gekennzeichnet, daß** hinter der Auftragseinrichtung (12) eine Trocknungseinrichtung (13) und eine weitere Auftragseinrichtung (14) vorgesehen ist.

9. Vorrichtung nach Anspruch 8, **dadurch gekennzeichnet, daß** die Auftragseinrichtung (12) als Sprüh-, Freistrahl- oder Walzenauftragseinrichtung ausgebildet ist.

10. Vorrichtung nach Anspruch 8 oder 9, **dadurch gekennzeichnet, daß** der Breitnipkalander (3) eine Behandlungslänge von mindestens 40 mm aufweist.

11. Vorrichtung nach einem der Ansprüche 8 bis 10, **dadurch gekennzeichnet, daß** der Breitnipkalander (3) mindestens ein umlaufendes Band (5) aufweist.

## Claims

1. Method for treating a paper or cardboard web, in which method the web is dried, a coating is applied to the web, and the web is calendered in an extended nip before the application of the coating, the coating being applied as a contour coating, **characterized in that** the web is dried after the coating application, and then a subsequent coating is applied.

2. Method according to Claim 1, **characterized in that** the web is predried before being calendered in the extended nip.

3. Method according to Claim 1 or 2, **characterized in that** a treatment length in the extended nip of at least 40 mm is used.

4. Method according to one of Claims 1 to 3, **characterized in that** at least one circulating belt is used to delimit the extended nip.

5. Method according to one of Claims 1 to 4, **characterized in that** a spray, free-jet or roll application is used to apply the coating.

6. Method according to one of Claims 1 to 5, **characterized in that** size, starch and/or pigment is used as coating.

7. Method according to one of Claims 1 to 6, **characterized in that** the coating is configured as a precoating.

8. Apparatus for treating a paper or cardboard web having an application device for applying a coating, in front of which an extended-nip calender is arranged, the application device being configured as a contour-coating application device, **characterized in that** a drying device (13) and a further application device (14) are provided behind the application device (12).

9. Apparatus according to Claim 8, **characterized in that** the application device (12) is configured as a spray, free-jet or roll application device.

10. Apparatus according to Claim 8 or 9, **characterized in that** the extended-nip calender (3) has a treatment length of at least 40 mm.

11. Apparatus according to one of Claims 8 to 10, **characterized in that** the extended-nip calender (3) has at least one circulating belt (5).

## Revendications

1. Procédé de traitement d'une nappe de papier ou de carton dans lequel la nappe est séchée, un enduit est appliqué sur la nappe et la nappe est satinée dans un interstice large avant l'application de l'enduit, l'enduit étant appliqué sous la forme d'un enduit à contour, **caractérisé en ce qu'**après l'application de l'enduit, la nappe est séchée et **en ce qu'**un enduit final est ensuite appliqué.

2. Procédé selon la revendication 2, **caractérisé en ce que** la nappe est pré-séchée avant le satinage dans l'interstice large.

3. Procédé selon la revendication 1 ou 2, **caractérisé en ce que** l'on utilise une longueur de traitement d'au moins 40 mm dans l'interstice large.

4. Procédé selon l'une des revendications 1 à 3, **caractérisé en ce que** l'on utilise au moins une bande en boucle fermée pour délimiter l'interstice large.

5. Procédé selon l'une des revendications 1 à 4, **caractérisé en ce que** pour appliquer l'enduit, on utilise une application par pulvérisation, à jet libre ou à cylindre.

6. Procédé selon l'une des revendications 1 à 5, **caractérisé en ce que** comme enduit, on utilise une colle, de l'amidon et/ou un pigment.

7. Procédé selon l'une des revendications 1 à 6, **caractérisé en ce que** l'enduit est configuré comme pré-enduit.

8. Procédé de traitement d'une nappe de papier ou de carton à l'aide d'un dispositif d'application destiné à appliquer un enduit en amont duquel est disposée une calandre à interstice large, le dispositif d'application étant configuré comme dispositif d'application d'un enduit à contour, **caractérisé en ce qu'**un dispositif de séchage (13) et un autre dispositif d'application (14) sont prévus en aval du dispositif d'application (12).

9. Dispositif selon la revendication 8, **caractérisé en ce que** le dispositif d'application (12) est configuré comme dispositif d'application par pulvérisation, à jet libre ou à cylindre.

10. Dispositif selon la revendication 8 ou 9, **caractérisé en ce que** la calandre (3) à interstice large présente une longueur de traitement d'au moins 40 mm.

11. Dispositif selon l'une des revendications 8 à 10, **caractérisé en ce que** la calandre (3) à interstice large présente au moins une bande (5) en boucle fermée.
